# EUROPÄISCHE PATENTSCHRIFT

(11) **EP 1 156 505 B1**
(45) Veröffentlichungstag und Bekanntmachung des Hinweises auf die Patenterteilung: **15.04.2009**
(21) Anmeldenummer: 01111636.5
(22) Anmeldetag: 14.05.2001
(51) Int. Cl.: H01J 9/32, H01J 61/36

(54) **Folie zur Verwendung in elektrischen Lampen**
Foil for use in electrical lamps
Feuille à l'usage dans des lampes éléctriques

(30) Priorität: 18.05.2000 AT 3632000
(43) Veröffentlichungstag der Anmeldung: 21.11.2001
(73) Patentinhaber: PLANSEE SE, 6600 Reutte (AT)
(72) Erfinder: Leichtfried, Gerhard, Dr., 6600 Reutte (AT); Retter, Bernhard, 6600 Wängle (AT); Sulik, Manfred, 6600 Reutte (AT)

(56) Entgegenhaltungen:
- EP-A- 0 871 202
- DE-A- 19 603 300
- GB-A- 780 614
- US-A- 5 962 976
- PATENT ABSTRACTS OF JAPAN vol. 008, no. 162 (C-235), 26. Juli 1984 (1984-07-26) & JP 59 064548 A (TOSHIBA KK), 12. April 1984 (1984-04-12)

## Beschreibung

Die Erfindung betrifft eine Folie aus Molybdän oder einer dotierten Molybdänlegierung zur Verwendung als Stromzuführung in elektrischen Lampen mit einem Lampenkolben aus SiO₂ oder einem hoch SiO₂-haltigen Glas sowie eine Lampe, welche eine solche im Lampenkolben eingequetschte Folie umfasst.

Bei elektrischen Lampen mit einem Lampenkolben aus Glas muss der für den Betrieb der Lampe benötigte Strom über spezielle Stromzuführungen in das Innere des Lampenkolbens geführt werden. Vor allem bei Lampen mit einem Lampenkolben aus Kiesel- oder einem hoch SiO₂-haltigen Glas, wie z.B. bei Halogenglühlampen, Halogen-Metalldampflampen, Quecksilberdampf-Hochdrucklampen oder Xenon-Hochdrucklampen, besteht eine derartige Stromzuführung aus einem in das Glas eintretenden äußeren Stromleiter aus einer im Glas vakuumdicht eingequetschten bzw. eingeschmolzenen Molybdänfolie sowie aus einem inneren Stromleiter (z.B. Haltedraht, Filament, Elektrode).

Um trotz der stark unterschiedlichen, thermischen Ausdehnungskoeffizienten im Speziellen von Kieselglas oder hoch SiO₂-haltigen Gläsern und Molybdän eine vakuumdichte Einquetschung bzw. Einschmelzung der Molybdänfolie im Glas zu erreichen, ist die Folie sehr dünn (typischerweise 15 bis 50 µm), mit einem hohen Breiten zu Stärkenverhältnis (typischerweise > 50) ausgeführt und besitzt messerschneidförmig zulaufende Seitenkanten.
An diese dünne Molybdänfolie müssen der wesentlich dickere äußere und innere Stromleiter angeschweißt werden, wobei der innere Stromleiter vielfach aus Wolfram besteht. Dies ist insbesondere bei Stromleitern aus Wolfram mit sehr hohen Schweißtemperaturen verbunden, was zu einer Versprödung und in weiterer Folge zum Bruch der Molybdänfolie führen kann. Folienrisse können auch beim Einquetsch- bzw. Einschmelzvorgang auftreten, zum einen verursacht durch die Relativbewegung zwischen dem Glas und der Folie, zum anderen durch einen Aufbau von Zugspannungen während des Abkühlprozesses, bei Temperaturen, die unter der Entspannungstemperatur des Glases liegen.

Um die mechanische Festigkeit der Molybdänfolie zu verbessern hat es sich bewährt, anstelle von reinem Molybdän dotierte Molybdänlegierungen zu verwenden.

In der DE-C-29 47 230 wird eine Molybdänfolie beschrieben, in der 0,25 bis 1 % Yttriumoxidteilchen dispergiert sind, mit dem Vorteil, dass diese Folie ein besseres Schweißverhalten aufweist und durch den Wärmeeintrag während des Schweißens weniger versprödet. Ein wichtiger Grund für die obere 1 %-Grenze ist die Erkenntnis, dass Folien mit höheren Dispersoidgehalten nur beschränkt umformbar sind und eine zu hohe Folienfestigkeit ergibt, was den Spannungsabbau im Lampensockelbereich während des Abkühlprozesses beim Einquetschprozess negativ beeinflusst und zu Rissen im Quarzglas führen kann.

In der EP-B-0 275 580 wird eine Molybdänlegierung speziell für Einschmelzdrähte beschrieben mit 0,01 bis 2 Gew.% Y₂O₃ und 0,01 bis 0,8 Gew.% Molybdänborid, welche im Vergleich zu Einschmelzdrähten aus einer K-Si-dotierten Molybdänlegierung verbesserte Rekristallisations- und Herstelleigenschaften aufweist.

Neben den mechanischen Eigenschaften der Molybdänfolie ist aber auch eine Verbesserung des Standzeitverhaltens von großer Wichtigkeit. Dieses wird zum einen von der Oxidationsbeständigkeit der Molybdänfolie, zum anderen durch die Haftfestigkeit zwischen der Molybdänfolie und dem Kiesel- bzw. hoch SiO₂-haltigen Glas bestimmt.

Die EP-B-0 691 673 beschreibt eine bandförmige Stromzuführung auf Molybdän-Yttriumoxidbasis, die zusätzlich 0,03 bis 1 Gew.% Ceroxid enthält mit einem Verhältnis Ceroxid zu Yttriumoxid von 0,1 bis 1. Eine Folie mit dieser Zusammensetzung weist im Vergleich zu einer mit Yttriumoxid dotierten Folie ein deutlich verbessertes Oxidationsverhalten auf.

Gemeinsam zeigen alle mit Yttriumoxid dotierten Molybdän-Werkstoffe eine verbesserte Folienhaftung, die unter anderem auf eine oberflächliche Reaktion zwischen Y₂O₃ und SiO₂ unter Bildung eines Yttriumsilikates zurückgeführt werden kann.

Eine verbesserte Oxidationsbeständigkeit kann auch durch eine metallische Umhüllung der Molybdänfolie mit Ta, Nb, V, Cr, Zr, Ti, Y, La, Sc und Hf entsprechend der DE-C-30 06 846 erreicht werden, wobei jedoch die Anbindung der oben genannten Metalle zu SiO₂ eine sehr schlechte ist, so dass diese Umhüllungen mit Ausnahme von Cr-Schichten in der Praxis keinen Eingang gefunden haben.

Eine besondere Ausbildung von oxidationsbeständigen Schichten aus Chrom, Nickel, Nickel-Chromlegierungen oder Molybdänsilizid ist in der DE-B-21 52 349 beschrieben.

In der EP-B-0 309 749 ist eine Einschmelzung zwischen Molybdän und einem glasartigen Material beschrieben, wobei der Teil des Molybdäns, der der oxidierenden Umgebung ausgesetzt ist, mit Alkalimetallsilikat überzogen ist. Dadurch wird jedoch nicht die Verbindung zwischen dem Molybdän und dem Glas günstig beeinflusst. Für den außenseitigen Oxidationsschutz sind auch Molybdännitridschichten entsprechend der EP-A-0 573 114, Phosphidschichten entsprechend der EP-B-0 551 939, oder SiO₂-Schichten entsprechend der DE-A-20 58 213 bekannt geworden.

Es wurde auch versucht, eine Verbesserung der Oxidationsbeständigkeit durch lonenimplantieren entsprechend der US 5 021 711 zu erreichen. Dieser Prozess ist jedoch sehr aufwendig und führt zu keiner Verbesserung der Mo/SiO₂-Haftung.

In der DE-A-196 03 300 ist eine Molybdänfolie beschrieben, welche mit 0,01 bis 1 Gew.% alkali- und erdalkalireichen Silikaten und/oder Aluminaten und/oder Boraten von einem oder mehreren Elementen aus den Gruppen IIIb und/oder IVb des Periodensystems, dotiert ist. Durch diese Dotierung wird das Auftreten von Rissen in der Quetschdichtung, bedingt durch die hohen mechanischen Spannungen im Molybdän-Quarzglasverbund, verhindert. Eine Verbesserung der Folienhaftung im Vergleich zu Folien, welche mit Y₂O₃- oder Y-Mischoxid dotiert sind, wird damit jedoch nicht erreicht.

Es wurde zudem auch versucht, die SiO₂/Mo-Haftung durch ein Aufrauen der Folie beispielsweise durch Sandstrahlen entsprechend der EP-A-0 871 202 zu verbessern. Dieser Prozess ist jedoch sehr aufwendig und führt zum Einbau von inneren Spannungen in der Molybdän-Folie.

Insgesamt ist festzustellen, dass am weitesten verbreitet für eingequetschte Stromzuführungen in der Lampenindustrie Molybdänfolien sind, die mit Y₂O₃ oder Y-Mischoxid dotiert sind. Im Falle thermisch sehr hoch belasteter Lampen, wie z.B. bei sehr kompakten Halogen-Metalldampflampen, reicht jedoch bei diesen Stromzuführungen die Mo/SiO₂-Haftung vielfach nicht aus.

Die Aufgabe der vorliegenden Erfindung ist es daher eine Folie aus Molybdän oder einer dotierten Molybdänlegierung zur Verwendung als Stromzufuhrung in elektrischen Lampen mit einem Lampenkolben aus SiO₂ oder einem hoch SiO₂-haltigem Glas sowie eine Lampe zu schaffen, bei dem die vorstehend beschriebenen Nachteile weitgehend vermieden werden.

Erfindungsgemäß wird dies durch eine Folie gemäß Anspruch 1 und eine Lampe gemäß Anspruch 7 erreicht.

Auf diese Art und Weise wird erreicht, dass beim Einquetsch- bzw. Einschmelzvorgang eine große Oberfläche vorliegt, wodurch die Haftfestigkeit zwischen der Folie und dem Glas und damit auch das Standzeitverhalten der Lampe deutlich verbessert wird. Die Folienhaftung ist auch dann noch völlig überraschend verbessert, wenn die auf der Folie vor dem Einschmelzvorgang vorhandenen Stoffagglomerate beim Einquetsch- bzw. Einschmelzvorgang teilweise oder vollständig im Kieselglas oder hoch SiO₂-haltigen Glas gelöst werden.

Als Material für die Stoffagglomerate kommen Oxide wie Al₂O₃, ZrO₂, Y₂O₃, TiO₂, Silikate, Aluminate, aber auch Mo, Ti, Si oder deren Legierungen in Frage.

Besonders bewährt hat es sich, wenn eine Folie verwendet wird, deren Oberfläche zu mindestens 5 Flächenprozent bis maximal 20 Flächenprozent aus nicht zusammenhängenden Stoffagglomeraten besteht.

Die mittlere Größe der einzelnen Stoffagglomerate liegt vorteilhafterweise unter 5 µm.

In einer besonders vorteilhaften Ausgestaltung der Erfindung hat es sich bewährt, wenn eine Folie verwendet wird, deren Stoffagglomerate aus Yttriumoxid oder Yttrium-Mischoxid bestehen.

In einer weiteren besonders vorteilhaften Ausgestaltung der Erfindung hat es sich bewährt, wenn eine Folie verwendet wird, deren Stoffagglomerate aus Titanoxid oder Titan-Mischoxid bestehen.

Für die Bildung der nicht zusammenhängenden Stoffagglomerate hat sich das Aufbringen eines Schlickers oder die Abscheidung aus der Gasphase bewährt, gefolgt von einer Glühbehandlung bei einer Temperatur zwischen 500°C und 1.400°C. Dadurch wird auf einfache Weise die Aufbringung von Stoffagglomeraten mit für die weitere Verarbeitung ausreichender Haftfestigkeit erreicht.

Im folgenden wird die Erfindung an Hand von Herstellungsbeispielen und durch Vergleichsmessungen näher erläutert.

### Beispiel 1

500 g Yttriumoxidpulver der Reinheit 99,5 % mit einer mittleren Korngröße der Primärteilchen von 230 nm wurden in 50 g Nitrozellulose und 750 ml Lösungsmittel auf Alkoholbasis dispergiert. Der so hergestellte Schlicker wurde mittels Tauchtechnik auf eine gebeizte Molybdän-Folie der Dimension 2,5 mm x 0,025 mm aufgebracht. Diese wurde danach im Durchlauf bei einer Temperatur von 1200°C in trockenem Wasserstoff geglüht. Der Flächenanteil Y₂O₃ betrug 12 %, bei einer mittleren Y₂O₃-Agglomeratgröße von 1,5 µm.

### Beispiel 2

Ein Schlicker bestehend aus 350 g Titansilikatpulver der Reinheit 99,7 % mit einer mittleren Korngröße der Primärteilchen von 630 nm, 50 g Nitrozellulose und 750 ml Lösungsmittel auf Alkoholbasis wurde wie in Beispiel 1 beschrieben, hergestellt und auf eine gebeizte Mo-Y-Mischoxid-Folie der Dimension 2,5 mm x 0,025 mm (Y₂O₃ Gehalt: 0,48 Gew.%, Ce₂O₃ Gehalt: 0,07 Gew.%) aufgebracht.

Diese wurde danach im Durchlauf bei einer Temperatur von 1200°C in trockenem Wasserstoff geglüht. Die Folienoberfläche wurde durch REM/Bildanalyse charakterisiert, wobei der Flächenanteil an Titansilikatteilchen 17 % betrug, bei einer mittleren Titansilikat-Agglomeratgröße von 1,1 µm.

### Beispiel 3

Ein Schlicker bestehend aus 400 g Yttriumsilikatpulver der Reinheit 99,2 % mit einer mittleren Korngröße der Primärteilchen von 840 nm, 50 g Nitrozellulose und 750 ml Lösungsmittel auf Alkoholbasis wurde wie in Beispiel 1 beschrieben, hergestellt und auf eine gebeizte Mo-Y-Mischoxid-Folie der Dimension 2,5 mm x 0,025 mm (Y₂O₃ Gehalt: 0,48 Gew.%, Ce₂O₃ Gehalt: 0,07 Gew.%) aufgebracht. Diese wurde danach im Durchlauf bei einer Temperatur von 1.200°C in trockenem Wasserstoff geglüht. Der Flächenanteil der Yttriumsilikat-Teilchen betrug 29 %, bei einer mittleren Yttriumsilikat-Agglomeratgröße von 3,2 µm.

### Beispiel 4

Ein Schlicker bestehend aus 250 g Siliziumpulver der Reinheit 99,9 % mit einer mittleren Korngröße der Primärteilchen von 210 nm, 50 g Nitrozellulose und 750 ml Lösungsmittel auf Alkoholbasis wurde wie in Beispiel 1 beschrieben, hergestellt und auf eine gebeizte Mo-Y-Mischoxid-Folie der Dimension 2,5 mm x 0,025 mm (Y₂O₃ Gehalt: 0,48 Gew.%, Ce₂O₃ Gehalt: 0,07 Gew.%) aufgebracht. Diese wurde danach im Durchlauf bei einer Temperatur von 950°C in trockenem Wasserstoff geglüht. Der Flächenanteil der Si/MoSi₂-Teilchen betrug 13 %, bei einer mittleren Si/MoSi₂ Agglomeratgröße von 2,3 µm.

### Beispiel 5

Ein Schlicker bestehend aus 1.000 g Molybdänpulver der Reinheit 99,98 % mit einer mittleren Korngröße der Primärteilchen von 1,5 µm, 50 g Nitrozellulose und 750 ml Lösungsmittel auf Alkoholbasis wurde wie in Beispiel 1 beschrieben, hergestellt und auf eine Mo-Y-Folie (Y₂O₃ Gehalt: 0,48 Gew.%, Ce₂O₃ Gehalt: 0,07 Gew.%) der Dimension 2,5 mm x 0,025 mm, deren Seitenkanten durch mechanische Verformung messerschneidkantenartig ausgeformt wurden (Kantenwinkel 25°), aufgebracht. Diese wurde danach im Durchlauf bei einer Temperatur von 1.400°C in trockenem Wasserstoff geglüht.

Der Flächenanteil der Mo-Teilchen betrug ca. 50 % bei einer mittleren Mo-Agglomeratgröße von 2,9 µm.

Mit den erfindungsgemäßen Folien nach den Beispielen 1 bis 5 wurden auf übliche Weise jeweils 20 MR 16 Halogenlampen gefertigt. Für Vergleichszwecke wurden standardmäßig gebeizte Mo-Y-Mischoxidfolien wie sie auch zur Herstellung der beschichteten Folien entsprechend den Beispielen 2 bis 4 verwendet wurden in unbeschichtetem Zustand zur Herstellung von 20 MR 16 Halogenlampen verwendet. Jeweils 10 Lampen wurden unter üblichen Betriebsbedingungen bei einer Sockeltemperatur von 400°C, die restlichen 10 Lampen unter erschwerten Betriebsbedingungen mit einer Sockeltemperatur von 450°C, bis zu ihrem Ausfall betrieben.

Die erreichten Standzeiten sind in Tabelle 1 wiedergegeben.

Aus der Tabelle ist klar ersichtlich, dass die erfindungsgemäßen Lampen mit den beschichteten Molybdänfolien im Vergleich zu den Lampen nach dem Stand der Technik mit den unbeschichteten Molybdänfolien eine um bis zu 35 % erhöhte Standzeit aufweisen.

**Tabelle 1**

| Folie | Standzeit* bei 400°C Sockeltemperatur [h] | Standzeit* bei 450°C Sockeltemperatur [h] |
|---|---|---|
| Mo-0, 48 Gew.% Y₂O₃ 0,07 Gew.% Ce₂O₃ | 760 | 380 |
| gemäß Beispiel 1 | 980 | 510 |
| gemäß Beispiel 2 | 990 | 500 |
| gemäß Beispiel 3 | 1.010 | 490 |
| gemäß Beispiel 4 | 820 | 450 |
| gemäß Beispiel 5 | 790 | 440 |

| | | |
|---|---|---|
| * Mittelwert aus 10 Messungen | | |

## Patentansprüche

1. Folie aus Molybdän oder einer dotierten Molybdänlegierung, zur Verwendung als Stromzuführung in elektrischen Lampen mit einem Lampenkolben aus SiO₂ oder einem hoch SiO₂-haltigen Glas welche aus einer durch sintermetallurgische und Umform-Verfahren hergestellten Rohfolie hergestellt ist
**dadurch gekennzeichnet,**
**dass** die Rohfolie so nachbehandelt ist, dass sie auf 5 bis 60 Flächenprozent der Folienoberfläche im Wesentlichen nicht zusammenhängende, inselartige Bereiche von Stoffagglomeraten mit von der Oberfläche der Rohfolie verschiedener Oberflächenstruktur und/oder Werkstoffzusammensetzung, aus Molybdän bzw. aus dessen Legierungen, aus Titan, aus Silizium oder aus einem Oxid, einem Mischoxid und/oder einer oxidischen Verbindung mit einem Dampfdruck von jeweils weniger als 10 mbar bei 2000°C aufweist.

2. Folie nach Anspruch 1, **dadurch gekennzeichnet, dass** die Folienoberfläche zu mindestens 5 bis maximal 20 Flächenprozent aus nicht zusammenhängenden Stoffagglomeraten besteht.

3. Folie nach Anspruch 1 oder 2, **dadurch gekennzeichnet, dass** die mittlere Größe der einzelnen Stoffagglomerate weniger als 5 µm beträgt.

4. Folie nach einem der Ansprüche 1 bis 3, **dadurch gekennzeichnet, dass** die Stoffagglomerate aus Yttriumoxid oder Yttrium-Mischoxid bestehen.

5. Folie nach einem der Ansprüche 1 bis 3, **dadurch gekennzeichnet, dass** die Stoffagglomerate aus Titanoxid oder Titan-Mischoxid bestehen.

6. Verfahren zur Herstellung einer Folie nach einem der Ansprüche 1 bis 5 aus einer durch sintermetallurgische und Umform-Verfahren hergestellten Rohfolie **dadurch gekennzeichnet, dass** die nicht zusammenhängenden Stoffagglomerate durch Aufbringen eines Schlickers oder Abscheidung aus der Gasphase und anschließendes Glühen bei einer Temperatur zwischen 500°C und 1400°C ausgebildet werden.

7. Elektrische Lampe mit einem Lampenkolben aus SiO₂ oder einem hoch SiO₂-haltigen Glas und einer Stromzuführung, welche eine im Lampenkolben eingequetschte Folie nach einem der Ansprüche 1 bis 5 umfasst.

## Claims

1. Foil of molybdenum or a doped molybdenum alloy for use as a current feed in electric lamps having a lamp bulb of SiO₂ or a glass of high SiO₂ content, which is produced from an untreated foil produced by powder metallurgy and forming processes,
**characterized in that**
the untreated foil is after-treated such that it has on 5 to 60 per cent of the area of the foil surface essentially discontinuous island-like regions of agglomerates of material having a surface structure which differs from the surface of the untreated foil and/or a material composition of molybdenum or of alloys thereof, of titanium, of silicon or of an oxide, a mixed oxide and/or an oxidic compound having a vapour pressure of in each case less than 10 mbar at 2,000ºC.

2. Foil according to claim 1, **characterized in that** the foil surface comprises discontinuous agglomerates of material to the extent of at least 5 to a maximum of 20 per cent of the area.

3. Foil according to claim 1 or 2, **characterized in that** the average size of the individual agglomerates of material is less than 5 µm.

4. Foil according to one of claims 1 to 3, **characterized in that** the agglomerates of material comprise yttrium oxide or yttrium mixed oxide.

5. Foil according to one of claims 1 to 3, **characterized in that** the agglomerates of material comprise titanium oxide or titanium mixed oxide.

6. Process for the production of a foil according to one of claims 1 to 5 from an untreated foil produced by powder metallurgy and forming processes, **characterized in that** the discontinuous agglomerates of material are formed by application of a slurry or deposition from the gas phase and subsequent annealing at a temperature of between 500ºC and 1,400ºC.

7. Electric lamp having a lamp bulb of SiO₂ or a glass of high SiO₂ content and a current feed, which comprises a foil according to one of claims 1 to 5 pinched in the lamp bulb.

## Revendications

1. Feuille en molybdène ou en un alliage de molybdène dopé, réalisée à partir d'une feuille brute fabriquée au moyen de procédés de métallurgie des poudres et de procédés de formage, ladite feuille étant destinée à un usage d'alimentation en courant de lampes électriques dotées d'une ampoule en SiO₂ ou en un verre contenant du SiO₂, **caractérisée en ce que** la feuille brute a fait l'objet d'un traitement postérieur de telle sorte qu'elle présente, sur une portion comprise entre 5 et 60% de sa surface, des zones d'agglomérats de matière non contigus pour l'essentiel, telles des îlots, dont la structure de surface diffère de celle de la feuille brute, et/ou **en ce que** le matériau de ladite feuille brute est un composé de molybdène ou d'un alliage de molybdène, de titane, de silicium ou d'un oxyde, d'un oxyde mixte et/ou d'une combinaison obtenue par voie d'oxydation, dont la tension de vapeur est, dans chaque cas, inférieure à 10 mbar à 2000°C.

2. Feuille selon la revendication 1 , **caractérisée en ce que** la surface de ladite feuille est constituée pour au minimum 5% et au maximum 20% d'agglomérats de matière non contigus.

3. Feuille selon la revendication 1 ou 2, **caractérisée en ce que** la taille moyenne des différents agglomérats de matière est inférieure à 5 µm.

4. Feuille selon l'une quelconque des revendications 1 à 3, **caractérisée en ce que** les agglomérats de matière sont composés d'oxyde d'yttrium ou d'oxyde mixte d'yttrium.

5. Feuille selon l'une quelconque des revendications 1 à 3, **caractérisée en ce que** les agglomérats de matière sont composés d'oxyde de titane ou d'oxyde mixte de titane.

6. Procédé de fabrication d'une feuille selon l'une quelconque des revendications 1 à 5, à partir d'une feuille brute réalisée au moyen de procédés de métallurgie des poudres et de procédés de formage, **caractérisé en ce que** les agglomérats de matière non contigus sont formés par application d'une suspension ou par un dépôt en phase gazeuse suivi d'un recuit à une température comprise entre 500°C et 1400°C.

7. Lampe électrique dotée d'une ampoule en SiO₂ ou en un verre à forte teneur en SiO₂ et d'une alimentation en courant qui comprend une feuille réalisée selon l'une quelconque des revendications 1 à 5 et fixée par sertissage dans l'ampoule.
